# EUROPÄISCHE PATENTSCHRIFT

(11) **EP 0 565 070 B1**
(45) Veröffentlichungstag und Bekanntmachung des Hinweises auf die Patenterteilung: **30.07.1997**
(21) Anmeldenummer: 93105726.9
(22) Anmeldetag: 07.04.1993
(51) Int. Cl.: C25D 5/18

(54) **Verfahren zum galvanischen Aufbringen einer Oberflächenbeschichtung**
Electroplating process
Procédé d'électrodéposition

(30) Priorität: 09.04.1992 DE 4211881
(43) Veröffentlichungstag der Anmeldung: 13.10.1993
(73) Patentinhaber: Heidelberger Druckmaschinen Aktiengesellschaft, D-69115 Heidelberg (DE); WINTERTHURER METALLVEREDELUNG AG, CH-8404 Winterthur (CH)
(72) Erfinder: Müll, Karl, CH-8604 Volketswil-Kindhausen (CH)
(74) Vertreter: Stoltenberg, Heinz-Herbert Baldo

(56) Entgegenhaltungen:
- DE-A- 1 421 984
- US-A- 3 318 786
- US-A- 4 869 971
- PATENT ABSTRACTS OF JAPAN vol. 8, no. 102 (C-222)(1539) 12. Mai 1984

## Beschreibung

Die Erfindung betrifft ein Verfahren zum elektrochemischen (galvanischen) Aufbringen einer Oberflächenbeschichtung auf einen Gegenstand, vorzugsweise ein Maschinenbauteil, insbesondere eine Maschinenwalze, unter Verwendung einer den Schichtauftrag bewirkenden elektrischen Größe des galvanischen Prozesses.

In vielen Bereichen der Technik werden zum Beispiel Maschinenbauteile mit speziellen Oberflächeneigenschaften benötigt. Es ist bekannt, Oberflächenbeschichtungen auf Maschinenbauteile mittels galvanischer Prozesse aufzubringen. Betrachtet man beispielsweise Maschinenwalzen beziehungsweise Zylinder für die graphische Industrie, zum Beispiel für den Textildruck oder Zylinder für Druckmaschinen, so werden diese unter anderem im Hinblick auf Feuchtreibzylinder mit einer speziellen, "rauhen" Oberfläche benötigt. Zur Herstellung derartiger Oberflächengüten wird der Feuchtreibzylinder hartverchromt und anschließend einem Schleifprozeß auf Maß unterzogen. Danach erfolgt eine Strukturätzung, um die gewünschte Rauheit der Oberfläche herbeizuführen.

Auf die so geschaffene Oberflächenstruktur wird dann eine Hartchromschicht aufgebracht. Diese verschiedenen, zur Erstellung notwendigen Arbeitsschritte sind recht aufwendig und erfordern eine komplizierte Verfahrenstechnik. Die Kosten werden im wesentlichen durch die aufwendigen Bearbeitungsstufen wie mechanisches Schleifen auf Maß und chemisches Strukturätzen bestimmt; diese Bearbeitungsverfahren sind relativ teuer.

US 3,318,786 offenbart ein Verfahren zur Abscheidung von Ni-Strike, Glanznickel und Chrom als Mehrschichtsystem. Bei der dort offenbarten Lösung werden Anode und Kathode mit einer zyklisch variierenden einseitig gerichteten Spannung beaufschlagt. Der Spannungsverlauf wird derart gesteuert, daß während einer ersten Zeitspanne t₁ CrHₓ abgeschieden wird, während einer folgenden weiteren Zeitspanne t₂ die Abscheidung von CrHₓ nachläßt und schließlich ganz endet und die Dauer der Zeitspanne t₂ so bemessen ist, daß sie größer als 0,5 ms ist und zu einem Zerfall von abgeschiedenem CrHₓ führt und zur Abscheidung von reinem Chrom führt. Während der besagten zweiten Zeitspanne t₂ wird der Stromfluß zu Kathode und Anode blockiert.

Der Erfindung liegt daher die Aufgabe zugrunde, ein Verfahren zum elektrochemischen Aufbringen einer Oberflächenbeschichtung auf einen Gegenstand anzugeben, das auf einfache und kostengünstige Weise die Schaffung von gewünschten, strukturierten Oberflächentopographien ermöglicht.

Diese Aufgabe wird erfindungsgemäß durch die Merkmale des Anspruches 1 gelöst .

Nach einer Weiterbildung der Erfindung ist vorgesehen, daß als elektrische Größe eine elektrische Spannung und/oder ein elektrischer Strom derart verwendet wird, daß der Anfangsimpuls und/oder der Folgeimpuls eine definierte Gestalt durch eine entsprechende Spannungs- und/oder Stromfunktion in Abhängigkeit von der Zeit hat.

Aufgrund des erfindungsgemäßen Vorgehens ist es möglich, die strukturierten Oberflächenbeschichtungen, vorzugsweise mittels galvanischer Chrom- oder Chromlegierungselektrolyten, mittels galvanischer Nickel- oder Nickellegierungselektrolyten, mittels galvanischen Kobalt- oder Kobaltlegierungselektrolyten, mittels galvanischer Kupfer- oder Kupferlegierungselektrolyten oder mittels galvanischer Edelmetall- oder Edelmetallegierungselektrolyten herzustellen. Mit der erfindungsgemäß erstellten Struktur der Oberfläche lassen sich die Anforderungen verschiedenster Anwendungsgebiete erfüllen. So bildet die Struktur beispielsweise definierte Schmierstoffdepots oder weist eine Speicherfähigkeit für mit der Oberfläche in Berührung kommende Stoffe auf. Überdies führt die Strukturierung zu blendarmen Geräten, zum Beispiel in der Medizin- oder optischen Technik. Dabei lassen sich genau definierte Reflektionsgrade erzielen, wie sie für funktionelle aber auch für dekorative Anwendungen benötigt werden. Insbesondere ist es möglich, mit dem erfindungsgemäßen Verfahren Walzen für Druckmaschinen, insbesondere Feuchtreibzylinder von Feuchtwerken derartiger Druckmaschinen zu beschichten, die optimale Eigenschaften für den Druckprozeß aufweisen.

Nach einem bevorzugten Ausführungsbeispiel der Erfindung ist vorgesehen, daß ein Mehrschichtenaufbau erfolgt, wobei zumindest eine der Schichten mit der strukturierten Oberflächentopographie versehen ist. Im Zuge dieses Mehrschichtenaufbaus wird vorzugsweise auf den Gegenstand zunächst eine Nickel-Strike-Schicht aufgebracht. Diese Nickel-Strike-Schicht wird mit einer Dicke von 0,2 bis 2 µm, vorzugsweise < 1 µm, aufgebracht. Das Aufbringen erfolgt vorzugsweise -wie bei allen nachstehend noch erwähnten Schichten- mittels eines galvanischen Prozesses. Bei dem Gegenstand handelt es sich beispielsweise um eine Walze beziehungsweise einen Zylinder einer Druckmaschine. Der Zylinder besteht vorzugsweise aus Stahl (St.52/Nirosta).

Auf die Nickel-Strike-Schicht wird eine Sulfamat-Nickel-Schicht aufgebracht. Diese Schicht wird vorzugsweise mit einer Dicke von 25 bis 40 µm, insbesondere von 30 µm, hergestellt.

Besonders vorteilhaft ist es, wenn auf die Sulfamat-Nickel-Schicht eine Chromschicht, insbesondere eine rißarme Chromschicht, aufgebracht wird. Diese Chromschicht besitzt vorzugsweise eine Dicke von 5 bis 15 µm, insbesondere von 10 µm. Nunmehr wird auf die Chromschicht die mittels Anfangs- und Folgeimpuls erzeugte, strukturierte Oberflächenbeschichtung aufgebracht. Diese Oberflächenbeschichtung ist vorzugsweise als Strukturchromschicht ausgebildet, wobei im galvanischen Prozeß ein Chrom- oder ein Chromlegierungselektrolyt eingesetzt wird. Das Aufbringen erfolgt erfindungsgemäß dadurch, daß zunächst mittels mindestens eines Anfangsimpulses der elektrischen Größe des galvanischen Prozesses auf die zu beschichtende Fläche (beispielsweise die genannte Chromschicht) Keime des Abscheidematerials aufgebracht werden. Anschließend wird dann mittels mindestens eines Folgeimpulses ein Wachstum dieser Keime herbeigeführt, bis die gewünschte Strukturierung erreicht ist. Vorzugsweise wird die strukturierte Oberflächenbeschichtung mit einer maximalen Dicke von 5 bis 20 µm, vorzugsweise von 7 bis 10 µm, hergestellt. Unter der "maximalen Dicke" wird das Maß bis zu den höchsten Erhebungen verstanden, da aufgrund der Strukturierung, das heißt, höher und tiefer liegender Bereiche, eine Dickenmaßangabe sonst nicht eindeutig definiert ist. Als Bemessung kann auch der sogenannte "Traganteil" herangezogen werden, der auch als "Materialanteil" gemäß DIN 4762 definiert ist. Dieser Traganteil ist das prozentuale Verhältnis der Länge des in einer bestimmten Schnittlinie geschnittenen Profils zu einer Bezugsstrecke. Das Profil ergibt sich aufgrund der Oberflächenstruktur, wobei die Schnittlinie unterhalb der höchsten Erhebungen der Struktur liegt, so daß es zum Schnitt der entsprechenden Erhebungen führt bereichsweise jedoch auch zwischen den Erhebungen liegt. Vorzugsweise wird mittels des erfindungsgemäßen Verfahrens ein Traganteil von 25 % erzielt, wobei die Schnittlinie 2 µm unterhalb des höchsten Punktes der Struktur liegt.

Nach einer bevorzugten Ausführungsform der Erfindung ist vorgesehen, daß auf die strukturierte Oberflächenbeschichtung eine Abschlußschicht aus mikrorissigem Chrom aufgebracht wird. Diese Abschlußschicht wird vorzugsweise mit einer Dicke von 5 bis 20 µm, insbesondere 8 bis 10 µm hergestellt.

Während die mittels des erfindungsgemäßen Verfahrens erzeugte strukturierte Oberflächenbeschichtung die entsprechend gewünschte Rauheit beziehungsweise den entsprechend gewünschten Traganteil aufweist, sind die übrigen, hier genannten Schichten (Nickel-Strike-Schicht, Sulfamat-Nickel-Schicht, rißarme Chromschicht (Grundschicht) und Abschlußschicht aus mikrorissigem Chrom) demgegenüber als jeweils in sich gleich dick und unstrukturiert anzusehen.

Nach einem bevorzugten Ausführungsbeispiel der Erfindung ist vorgesehen, daß für den elektrochemischen Prozeß zum Aufbringen der strukturierten Oberflächenbeschichtung ein Chromelektrolyt verwendet wird. Dieser Chromelektrolyt weist vorzugsweise eine Temperatur von etwa 45°C auf.

Es ist vorteilhaft, wenn während des Aufbringens der strukturierten Oberflächenbeschichtung der Gegenstand in Rotation versetzt wird. Vorzugsweise erfolgt dies bei den Zylindern der erwähnten Druckmaschinen dadurch, daß diese um ihre Längs-Mittelachse gedreht werden.

Besonders bevorzugt werden beim Aufbringen der strukturierten Oberflächenbeschichtung Anoden aus PbSn7 oder platiniertem Titan verwendet. Demgegenüber bildet der zu beschichtende Gegenstand beim Aufbringen der strukturierten Oberflächenbeschichtung die Katode.

Als besonders vorteilhaft hat sich erwiesen, wenn beim Aufbringen der strukturierten Oberflächenbeschichtung ein Elektrodenabstand zwischen Anode und Katode von 10 bis 40 cm, insbesondere 25 cm, vorliegt.

Für die Strukturerzeugung der Oberflächenbeschichtung wird bevorzugt ein trapezförmiger Spannungs-Anfangsimpuls und ebenfalls ein etwa trapezförmiger Spannungs-Folgeimpuls verwendet. Zunächst wird im Zuge des Prozeßverlaufs das Maschinenbauteil in den Elektrolyten, insbesondere Chromelektrolyten, eingetaucht und erst nach Ablauf einer spannungs- beziehungsweise stromfreien Wartezeit der Anfangsimpuls gestartet. Diese Wartezeit dient unter anderem der Temperaturangleichung, das heißt, der Grundwerkstoff (Maschinenbauteil) nimmt etwa die Temperatur des Elektrolyten an. Diese Wartezeit beträgt vorzugsweise 60 s.

Ferner ist es vorteilhaft, wenn zwischen dem Ende des Anfangsimpulses und dem Anfang des Folgeimpulses eine spannungs- beziehungsweise stromfreie Zwischenzeitspanne verstreicht. Diese Zwischenzeitspanne liegt somit zwischen dem Abschnitt der zuvor erwähnten Keimbildung und der Wachstumsphase des Abscheidungsprozesses.

Nach einem bevorzugten Ausführungsbeispiel ist zur Bildung der strukturierten Oberflächenbeschichtung vorgesehen, daß dem Anfangsimpuls ein Grundimpuls (Spannungs- bzw. Stromimpuls) vorgeschaltet wird. Dieser dient dem Aufbau einer vorstehend schon erwähnten Grundschicht. Der Grundimpuls hat vorzugsweise eine Anfangsflanke mit einer Steigung von δU/δt = ca. 0,25 V/5 s . Diese Anfangsflanke wird solange beibehalten, bis eine Amplitude von etwa 4 V vorliegt. Diese wird mit konstantem Wert über einen Zeitraum von etwa 600 s beibehalten. Der Grundimpuls endet mit einem Abfall von δU/δt = ca. 0,4 V/5 s , wobei sich dieser Abfall an die konstante Amplitude anschließt und im spannungs- bzw stromfreien Zustand endet. Damit ist der Grundimpuls abgeschlossen und es tritt nunmehr eine spannungs- bzw. stromfreie Ruhephase ein, die sich an die Endflanke des Grundimpulses anschließt und mit dem Anfangsimpuls zur Herbeiführung der Keimbildung endet.

Dieser Anfangsimpuls erhält eine Startflanke, die eine Steigung von δU/δt = ca. 0,3 V/5 s hat, wobei diese Steigung bis zu einer Amplitude von etwa 5 V beibehalten wird. Ist diese Amplitude erreicht so ist der Anfangsimpuls abgeschlossen. Es schließt sich an den Anfangsimpuls eine Startflanke eines Folgeimpulses an, wobei die Startflanke des Folgeimpulses eine Steigung von δU/δt = ca. 0,1 V/6 s aufweist. Mittels dieser Startflanke wird der Strom im galvanischen Prozeß bis auf eine maximale Stromstärke von ca. 950 A bezogen auf eine Normfläche gesteigert. Diese maximale Stromstärke wird nun über eine Zeitspanne von etwa 60s beibehalten. Anschließend wird der Folgeimpuls heruntergefahren, das heißt, er weist eine Rückflanke auf, welche mit einem Abfall von δU/δt = ca. 0,5 V/4 s versehen und bis zur Strom- beziehungsweise Spannungsfreiheit heruntergefahren wird. Damit ist die gewünschte, strukturierte Oberflächentopographie auf dem Gegenstand (Maschinenbauteil) hergestellt.

Zur Variation der Oberflächentopographie ist es möglich, die zuvor genannten Spannung- und/oder Stromwerte und/oder Spannungsdifferenzwerte und/oder Zeit- und/oder Zeitdifferenzwerte zu variieren. Diese Variation ist -bezogen auf das erwähnte Ausführungsbeispiel- mit Abweichungen von ± 10%, vorzugsweise ± 5%, möglich.

Die Zeichnungen veranschaulichen die Erfindung, und zwar zeigt:
- Figur 1: einen Längsschnitt durch einen Feuchtreibzylinder eines Feuchtwerks einer Druckmaschine,
- Figur 2: eine vergrößerte Schnittansicht durch einen Oberflächenschichtaufbau des Feuchtreibzylinders der Figur 1,
- Figur 3: ein Spannungs-Zeit-Diagramm eines galvanischen Beschichtungsprozesses zum Aufbringen einer strukturierten Oberflächenbeschichtung,
- Figur 4: eine Darstellung der strukturierten Oberflächenbeschichtung in 200-facher Vergrößerung,
- Figur 5: die strukturierte Oberflächenbeschichtung der Figur 4, jedoch mit 500-facher vergrößerung,
- Figur 6: eine nach dem Stand der Technik hergestellte Oberflächenbeschichtung und
- Figur 7: eine nach dem erfindungsgemäßen Verfahren hergestellte Oberflächenbeschichtung.

Die Figur 1 zeigt einen Längsschnitt durch einen Feuchtreibzylinder 1 einer Druckmaschine. Der Feuchtreibzylinder 1 weist einen zylindrischen Grundkörper 2 auf, dessen Mantelfläche 3 mit einem Schichtaufbau 4 versehen wird. Der Schichtaufbau 4 ist mittels der Strich-Punkt-Linie in Figur 1 gekennzeichnet. Er wird um die Randbereiche 5 des Feuchtreibzylinders 1 mit der Länge eines Anteils des Radius' herumgeführt.

Der Schichtaufbau 4 setzt sich aus einzelnen Schichten zusammen, die jeweils auf elektrochemischem Wege, also mittels galvanischer Prozesse, aufgebracht werden.

Die Figur 2 zeigt einen Schnitt durch den Schichtaufbau 4. Auf dem Grundkörper 2 des Feuchtreibzylinders 1 wird eine Nickel-Strike-Schicht 6 galvanisch abgeschieden. Der Grundkörper besteht aus Stahl St.52/Nirosta. Bei der Nickel-Strike-Schicht 6 handelt es sich um eine Vorvernicklung. Der hierzu verwendete Elektrolyt ist stark sauer mit einer hohen Chloridkonzentration. Die Nickel-Strike-Schicht 6 weist eine gleichmäßige Dicke von vorzugsweise 1 bis 2 µm auf.

Auf die Nickel-Strike-Schicht 6 ist eine Sulfamat-Nickel-Schicht 7 eletrolytisch aufgebracht. Diese Sulfamat-Nickel-Schicht 7 ist schwefelfrei; sie weist eine Dicke von 30 bis 40 µm und eine Vickers-Härte von 200 bis 250 HV auf.

Auf die Sulfamat-Nickel-Schicht 7 ist eine rißarme Chromschicht 8 galvanisch aufgebracht; sie besitzt eine gleichmäßige Dicke von 10 bis 15 µm und bildet eine sogenannte Grundschicht.

Auf die Chromschicht 8 ist eine strukturierte Oberflächenbeschichtung 9 mittels eines galvanischen Prozesses aufgebracht. Diese Oberflächenbeschichtung 9 stellt eine Strukturchromschicht 10 dar. Aufgrund der Strukturierung gibt es entsprechende Erhöhungen und Vertiefungen, wobei die maximale Dicke -gemessen von der Sohle bis zu dem Scheitel der maximalen Erhebung- dieser Strukturchromschicht 7 bis 10 µm beträgt.

Auf die strukturierte Oberflächenbeschichtung 10 ist eine gleichmäßig dicke Abschlußschicht 11 galvanisch aufgebracht, die aus mikrorissigem Chrom besteht. Ihre Dicke beträgt vorzugsweise 8 bis 10 µm. Die Härte beträgt etwa 900 HV oder sie ist größer als 900 HV.

Insgesamt ist somit eine Oberfläche des Feuchtreibzylinders 1 mit einer Rauheit Rz = 6 bis 10 µm geben.

Die Figur 3 zeigt ein Spannungs-Zeit-Diagramm, das die Steuerung einer elektrischen Größe (Spannung U) des galvanischen Prozesses zum Aufbringen der Grundschicht sowie zum nachfolgenden Aufbringen der strukturierten Oberflächenbeschichtung 9 verdeutlicht. Für den elektrochemischen Prozeß wird der Feuchtreibzylinder 1 als Katode geschaltet und es werden Anoden aus PbSn7 oder platiniertem Titan verwendet. Der Elektrodenabstand zwischen Anode und Katode wird auf ca. 25 cm eingestellt. Der Feuchtreibzylinder 1 wird während des Aufbringens der strukturierten Oberflächenbeschichtung 9 um seine Längsachse 12 (Figur 1) kontinuierlich gedreht.

Gemäß Figur 3 wird der elektrochemische Prozeß zum Aufbringen der Grundschicht (Chromschicht 8) und der strukturierten Oberflächenbeschichtung 9 wie folgt durchgeführt:

Zunächst wird der Grundkörper 2 des Feuchtreibzylinders 1 in einen Chromelektrolyten mit einer Temperatur von ca. 45°C eingebracht, wobei nach dem Einbringen zunächst eine Wartezeit t_{w} vergeht, die ca. 60 s lang ist. Während dieser Zeit erfolgt(ohne Strom- beziehungsweise Spannungsbeaufschlagung) ein Temperaturangleich des Grundwerkstoffes (Grundkörper 2) an die Elektrolyttemperatur.

Für das Aufbringen der Grundschicht (Chromschicht 8) wird nach Ablauf der Wartezeit t_{w} zunächst ein elektrischer Grundimpuls 13 zwischen Anode und Kathode angelegt. Anschließend wird dann mittels eines Anfangs- und eines Folgeimpulses 14 zunächst Keimbildungen des Abscheidematerials (Anfangsimpuls 14') und dann ein Wachstum der Abscheidematerialkeime durch Anlagerung mit weiterem Abscheidematerial herbeigeführt (Folgeimpuls 14''), wodurch die strukturierte Oberflächenbeschichtung 9 gebildet wird.

Im einzelnen sind der Grundimpuls 13 und der Anfangs- sowie Folgeimpuls 14 wie folgt ausgebildet: Bei dem Grundimpuls 13 handelt es sich um einen Spannungsimpuls mit trapezförmiger Gestalt. Der Anfangs- und Folgeimpuls 14 ist ebenfalls ein Spannungsimpuls, der sich aus dem Anfangsimpuls 14' und dem direkt anschließenden Folgeimpuls 14'' zusammensetzt und etwa auch eine trapezförmige Gestalt aufweist; die reine Trapezform wird insofern gestört, als die Startflanke (Vorderflanke) des Anfangsimpulses 14' eine andere Steigung als die Startflanke des Folgeimpulses 14'' besitzt. Hierauf wird im nachfolgenden noch näher eingegangen.

Der Grundimpuls 13 besitzt eine Anfangsflanke 15, die nach Ablauf der Wartezeit t_{w} startet und eine Steigung von δU/δt = 0,25 V/5 s aufweist. An die Anfangsflanke 15 schließt sich eine konstante Amplitude 16 mit 4 V über einen Zeitraum von 600 s an. Daran schließt sich eine Endflanke 17 an, die einen Abfall von δU/δt = 0,4 V/5 s aufweist. Es folgt dann eine Zwischenzeitspanne t_{z}, die strombeziehungsweise spannungsfrei ist und eine Länge von 60 s aufweist. Es schließt sich dann der Anfangsimpuls 14' mit einer Startflanke 18 an, wobei diese eine Steigung von δU/δt = 0,3 V/5 s aufweist. Diese Steigung wird bis zu einer Amplitude A von 5 V durchgeführt. Hier endet der Anfangsimpuls 14'. Dies ist durch die gestrichelte Linie 22 angedeutet. Es schließt sich an den Anfangsimpuls 14' unmittelbar die Startflanke 20 des Folgeimpulses 14" an, die eine Steigung δU/δt = 0,1 V/6 s aufweist. Mittels dieser Startflanke 20 wird der Strom, der dem galvanischen Prozeß zugrunde liegt, bis auf eine maximale Stromstärke Iₘₐₓ von 950 A gesteigert. Diese maximale Stromstärke Iₘₐₓ wird über eine Zeitspanne von 60 s beibehalten. Anschließend folgt eine Rückflanke 21 des Folgeimpulses 14", die einen Abfall von δU/δt = 0,5 V/4 s aufweist. Am Ende der Rückflanke 21 besteht Strom- beziehungsweise Spannungsfreiheit.

In der Figur 3 ist die von dem Anfangsimpuls 14' und dem Folgeimpuls 14" gebildete Gesamtflanke mit 19 bezeichnet. Sie setzt sich aus den beiden Startflanken 18 und 20 zusammen.

Mittels des geschilderten elektrochemischen Prozesses zum Aufbringen der strukturierten Oberflächenbeschichtung 9 wird eine Rauheit Rz = 9 µm bei einem Traganteil von 25% erzielt.

Anschließend wird nach einem üblichen elektrochemischen Prozeß auf die erfindungsgemäß hergestellte strukturierte Oberflächenbeschichtung 9 die Abschlußschicht 11 aufgebracht.

Die Figur 4 zeigt -in 200-facher Vergrößerung- den Strukturchrom der strukturierten Oberflächenbeschichtung 9. Die Figur 5 gibt eine 500-fache Vergrößerung wieder. Deutlich ist erkennbar, daß eine sehr gleichmäßige strukturierte Verteilung vorliegt. Die Figuren 6 und 7 zeigen eine Gegenüberstellung einer bekannten Oberflächenbeschichtung mit der erfindungsgemäßen Oberflächenbeschichtung: und zwar zeigt die Figur 6 eine herkömmliche, einem Schleif- und Ätzprozeß unterzogene Oberflächenbeschichtung in 200-fachen Vergrößerung und die Figur 7 die erfindungsgemäße, strukturierte Oberflächenbeschichtung 9, ebenfalls in 200-facher Vergrößerung. Deutlich ist erkennbar, daß die erfindungsgemäße Struktur wesentlich gleichmäßiger und geordneter aufgebaut ist, als beim Gegenstand des Standes der Technik.

Bei der Erstellung eines Feuchtreibzylinders 1 wird vor dem Aufbringen des Schichtaufbaus 4 selbstverständlich -wie üblich- zunächst ein Entfettungsprozeß und ein Dekapieren durchgeführt. Diese Vorgänge werden möglicherweise auch mehrfach wiederholt.

Erst dann wird die Nickel-Strike-Schicht 6, darauf dann die Sulfamat-Nickel-Schicht 7 und dann die Chromschicht 8 aufgebracht. Es erfolgt dann das Abscheiden der strukturierten Oberflächenbeschichtung 9 und anschließend das Aufbringen der Abschlußschicht 10, die aus mikrorissigem Chrom besteht und mit der sich die Maßhaltigkeit steuern läßt.

Wie bereits eingangs erwähnt, ist die Erfindung nicht auf Chrom- beziehungsweise Chromlegierungsschichten beschränkt, sondern kann auch mit anderen Abscheidungsstoffen durchgeführt werden.

## Patentansprüche

1. Verfahren zum elektrochemischen (galvanischen) Aufbringen einer Oberflächenbeschichtung auf einen Gegenstand, vorzugsweise ein Maschinenbauteil, insbesondere eine Maschinenwalze, unter Verwendung einer den Schichtauftrag bewirkenden elektrischen Größe des galvanischen Prozesses,
**dadurch gekennzeichnet,**
daß zur Erzielung einer gewünschten strukturierten OberfLächentopographie mittels mindestens eines Anfangsimpulses (14') der elektrischen Größe auf der zu beschichtenden Fläche Keimbildungen des Abscheidematerials erfolgen und daß anschließend mittels mindestens eines Folgeimpulses (14") ein Wachstum der Abscheidematerialkeime durch Anlagerung von weiterem Abscheidematerial herbeigeführt wird, wobei sich der Folgeimpuls (14") unmittelbar an den Anfangsimpuls (14') anschließt und das Ende der Startflanke (18) des Anfangssimpulses (14') stetig in den Anfang der Startflanke (20) des Folgeimpulses (14") übergeht, und die Startflanke (18) des Anfangsimpulses (14') eine andere Steigung als die Startflanke (20) des Folgeimpulses (14") besitzt.

2. Verfahren nach Anspruch 1,
**dadurch gekennzeichnet,**
daß als elektrische Größe eine elektrische Spannung (U) und/oder ein elektrischer Strom derart verwendet wird, daß der Anfangsimpuls (14') und/oder der Folgeimpuls (14") eine definierte Gestalt durch eine entsprechende Spannungs- und/oder Stromfunktion in Abhängigkeit von der Zeit (t) hat.

3. Verfahren nach Anspruch 1,
**dadurch gekennzeichnet,**
daß auf den Gegenstand eine Nickel-Strike-Schicht (6) aufgebracht wird.

4. Verfahren nach Anspruch 3,
**dadurch gekennzeichnet**,
daß die Nickel-Strike-Schicht (6) eine Dicke von 0,2 µm bis 2 µm, vorzugsweise < 1 µm, erhält.

5. Verfahren nach Anspruch 3,
**dadurch gekennzeichnet,**
daß auf die Nickel-Strike-Schicht (6) eine Sulfamat-Nickel-Schicht (7) aufgebracht wird.

6. Verfahren nach Anspruch 5,
**dadurch gekennzeichnet,**
daß die Sulfamat-Nickel-Schicht (7) mit einer Dicke von 25 µm bis 40 µm, insbesondere von 30 µm, hergestellt wird.

7. Verfahren nach Anspruch 5,
**dadurch gekennzeichnet,**
daß auf die Sulfamat-Nickel-Schicht (7) eine Chromschicht (8), insbesondere rißarme Chromschicht, aufgebracht wird.

8. Verfahren nach Anspruch 7,
**dadurch gekennzeichnet,**
daß die Chromschicht (8) mit einer Dicke von 5 µm bis 15 µm, insbesondere von 10 µm, hergestellt wird.

9. Verfahren nach Anspruch 7,
**dadurch gekennzeichnet,**
daß die Chromschicht (8) eine Grundschicht ist, die mittels eines elektrischen Grundimpulses (13) galvanisch aufgebracht wird.

10. Verfahren nach Anspruch 9,
**dadurch gekennzeichnet**,
daß auf die Chromschicht (8) die mittels Anfangs- und Folgeimpuls (14, bzw. 14' und 14") erzeugte, strukturierte Oberflächenbeschichtung (9) aufgebracht wird.

11. Verfahren nach Anspruch 10,
**dadurch gekennzeichnet,**
daß die strukturierte Oberflächenbeschichtung (9) als Strukturchromschicht (10) ausgebildet wird.

12. Verfahren nach Anspruch 10,
**dadurch gekennzeichnet,**
daß die strukturierte Oberflächenbeschichtung (9) mit einer maximalen Dicke von 5 µm bis 20 µm, vorzugsweise 7 µm bis 10 µm, hergestellt wird.

13. Verfahren nach Anspruch 10,
**dadurch gekennzeichnet,**
daß auf die strukturierte Oberflächenbeschichtung (9) eine Abschlußschicht (11) aus mikrorissigem Chrom aufgebracht wird.

14. Verfahren nach Anspruch 10,
**dadurch gekennzeichnet,**
daß für den elektrochemischen Prozeß zum Aufbringen der strukturierten Oberflächenbeschichtung (9) ein Chromelektrolyt verwendet wird.

15. Verfahren nach Anspruch 14,
**dadurch gekennzeichnet,**
daß der Chromelektrolyt eine Temperatur von ca. 45°C aufweist.

16. Verfahren nach Anspruch 1,
**dadurch gekennzeichnet,**
daß während des Aufbringens der strukturierten Oberflächenbeschichtung (9) der Gegenstand in Rotation versetzt wird.

17. Verfahren nach Anspruch 10,
**dadurch gekennzeichnet,**
daß beim Aufbringen der strukturierten Oberflächenbeschichtung (9) Anoden aus PbSn7 oder platiniertem Titan verwendet werden.

18. Verfahren nach Anspruch 1,
**dadurch gekennzeichnet,**
daß der Gegenstand, insbesondere das zu beschichtende Maschinenbauteil, beim Aufbringen der strukturierten Oberflächenbeschichtung (9) die Kathode bildet.

19. Verfahren nach Anspruch 1,
**dadurch gekennzeichnet,**
daß beim Aufbringen der strukturierten Oberflächenbeschichtung (9) ein Elektrodenabstand zwischen Anode und Kathode von 10 cm bis 40 cm, insbesondere 25 cm, eingehalten wird.

20. Verfahren nach Anspruch 1,
**dadurch gekennzeichnet**,
daß für die Strukturerzeugung der Oberflächenbeschichtung (9) ein etwa trapezförmiger Spannungsimpuls verwendet wird.

21. Verfahren nach Anspruch 1,
**dadurch gekennzeichnet,**
daß zur Bildung der die Grundschicht bildenden Chromschicht (8) der Gegenstand, insbesondere das Maschinenbauteil, in den Elektrolyten, insbesondere Chromelektrolyten, eingetaucht und erst nach Ablauf einer spannungs- bzw. stromfreien Wartezeit (tw) der Anfangsimpuls (14') gestartet wird.

22. Verfahren nach den Ansprüchen 1 und 9,
**dadurch gekennzeichnet**,
daß zwischen dem Ende des Grundimpulses (13) und dem Anfang des Anfangsimpulses (14') eine spannungs- bzw. stromfreie Zwischenzeitspanne (tz) verstreicht.

23. Verfahren nach Anspruch 9,
**dadurch gekennzeichnet,**
daß der Grundimpuls (13) eine Anfangsflanke (15) mit einer Steigung von U/ t = ca. 0,25 V/5 s erhält.

24. Verfahren nach Anspruch 23,
**dadurch gekennzeichnet**,
daß sich an die Anfangsflanke (15) eine konstante Amplitude von etwa 4 V über einen Zeitraum von etwa 600 s anschließt.

25. Verfahren nach Anspruch 9,
**dadurch gekennzeichnet,**
daß der Grundimpuls (13) eine sich an die konstante Amplitude anschließende Endflanke (17) mit einem Abfall von U/ t = ca. 0,4 V/5 s erhält.

26. Verfahren nach Anspruch 9,
**dadurch gekennzeichnet,**
daß an die Endflanke (17) die Zwischenzeitspanne (tz) anschließt.

27. Verfahren nach Anspruch 1,
**dadurch gekennzeichnet,**
daß der Anfangsimpuls (14') eine Startflanke (18) mit einer Steigung von U/ t = ca. 0,3 V/5 s erhält, wobei diese Steigung bis zu einer Amplitude (A) von etwa 5 V beibehalten wird.

28. Verfahren nach Anspruch 1,
**dadurch gekennzeichnet,**
daß die Startflanke (20) des Folgeimpulses (14") eine Steigung von U/ t = ca. 0,1 V/6 s aufweist, wobei der Strom bis auf eine maximale Stromstärke (Imax) von ca. 950 A bezogen auf eine Normfläche gesteigert wird.

29. Verfahren nach Anspruch 28,
**dadurch gekennzeichnet,**
daß die maximale Stromstärke (Imax) über eine Zeitspanne von etwa 60 s beibehalten wird.

30. Verfahren nach Anspruch 1,
**dadurch gekennzeichnet,**
daß der Folgeimpuls (14") eine sich an die maximale Stromstärke (Imax) anschließende Rückenflanke (21) aufweist, welche mit einem Abfall von U/ t = ca. 0,5 V/4 s versehen und bis zur Strom- bzw. Spannungsfreiheit heruntergefahren wird.

31. Verfahren nach einem der vorhergehenden Ansprüche,
**dadurch gekennzeichnet,**
daß die vorgenannten Spannungs- und/oder Stromwerte und/oder Spannungsdifferenzwerte und/oder Zeit- und/oder Zeitdifferenzwerte mit Abweichungen von +/- 10%, vorzugsweise +/- 5%, verwendet werden.

## Claims

1. Method for the electrochemical (galvanic) deposition of a surface coating onto an object, preferably a machine component, especially a machine roller, using an electrical variable, which causes the application of the coating, of the galvanic process, characterized in that nucleus formations of the deposition material are produced in order to achieve a desired, structured surface topography by means of at least one initial pulse (14') of the electrical variable on the surface to be coated, and in that, subsequently, growth of the deposition material nuclei is brought about by the application of further deposition material by means of at least one subsequent pulse (14"), the subsequent pulse (14") following the initial pulse (14') immediately, and the end of the starting edge (18) of the initial pulse (14') merging smoothly into the start of the starting edge (20) of the subsequent pulse (14"), and the starting edge (18) of the initial pulse (14') having a different gradient from that of the starting edge (20) of the subsequent pulse (14").

2. Method according to Claim 1, characterized in that an electrical voltage (U) and/or an electrical current is used as the electrical variable, in such a manner that the initial pulse (14') and/or the subsequent pulse (14") has a defined shape as a result of a suitable voltage and/or current function with respect to time (t).

3. Method according to Claim 1, characterized in that a nickel-strike layer (6) is deposited on the object.

4. Method according to Claim 3, characterized in that the nickel-strike layer (6) has a thickness of 0.2 µm to 2 µm, preferably < 1 µm.

5. Method according to Claim 3, characterized in that a sulphamate-nickel layer (7) is deposited on the nickel-strike layer (6).

6. Method according to Claim 5, characterized in that the sulphamate-nickel layer (7) is produced with a thickness of 25 µm to 40 µm, especially 30 µm.

7. Method according to Claim 5, characterized in that a chromium layer (8), especially a chromium layer having few cracks, is deposited on the sulphamate-nickel layer (7).

8. Method according to Claim 7, characterized in that the chromium layer (8) is produced with a thickness of 5 µm to 15 µm, especially 10 µm.

9. Method according to Claim 7, characterized in that the chromium layer (8) is a base layer which is electrochemically deposited by means of an electrical basic pulse (13).

10. Method according to Claim 9, characterized in that the structured surface coating (9), which is produced by means of the initial and subsequent pulses (14, and 14' and 14" respectively) is deposited on the chromium layer (8).

11. Method according to Claim 10, characterized in that the structured surface coating (9) is constructed as a structured chromium layer (10).

12. Method according to Claim 10, characterized in that the structured surface coating (9) is produced with a maximum thickness of 5 µm to 20 µm, preferably 7 µm to 10 µm.

13. Method according to Claim 10, characterized in that a final layer (11) composed of chromium having microscopic cracks is deposited on the structured surface coating (9).

14. Method according to Claim 10, characterized in that a chromium electrolyte is used for the electrochemical process for depositing the structured surface coating (9).

15. Method according to Claim 14, characterized in that the chromium electrolyte is at a temperature of approximately 45°C.

16. Method according to Claim 1, characterized in that the object is caused to rotate during the deposition of the structured surface coating (9).

17. Method according to Claim 10, characterized in that anodes composed of PbSn7 or platinum-plated titanium are used during the deposition of the structured surface coating (9).

18. Method according to Claim 1, characterized in that the object, especially the machine component to be coated, forms the cathode during deposition of the structured surface coating (9).

19. Method according to Claim 1, characterized in that an electrode separation of 10 cm to 40 cm, especially 25 cm, is maintained between the anode and cathode during the deposition of the structured surface coating (9).

20. Method according to Claim 1, characterized in that an approximately trapezoidal-waveform voltage pulse is used for producing the structure of the surface coating (9).

21. Method according to Claim 1, characterized in that the object, especially the machine component, is immersed in the electrolyte, especially chromium electrolyte, in order to form the chromium layer (8) which forms the base layer, and the initial pulse (14') is not started until a voltage-free and current-free waiting time (tw) has elapsed.

22. Method according to Claims 1 and 9, characterized in that a voltage-free and current-free intermediate time interval (tz) passes between the end of the basic pulse (13) and the start of the initial pulse (14').

23. Method according to Claim 9, characterized in that the basic pulse (13) has an initial edge (15) with a gradient of U/ t = approx. 0.25 V/5 s.

24. Method according to Claim 23, characterized in that the initial edge (15) is followed by a constant amplitude of approximately 4 V for a time period of approximately 600 s.

25. Method according to Claim 9, characterized in that the basic pulse (13) has a final edge (17), which follows the constant amplitude, with a downward gradient of U/ t = approx. 0.4 V/5 s.

26. Method according to Claim 9, characterized in that the intermediate time interval (tz) follows the final edge (17).

27. Method according to Claim 1, characterized in that the initial pulse (14') has a starting edge (18) with a gradient of U/ t = approx. 0.3 V/5 s, this gradient being maintained to an amplitude (A) of approximately 5 V.

28. Method according to Claim 1, characterized in that the starting edge (20) of the subsequent pulse (14") has a gradient of U/ t = approx. 0.1 V/6 s, the current being increased to a maximum current intensity (Imax) of approximately 950 A with respect to a standard surface.

29. Method according to Claim 28, characterized in that the maximum current intensity (Imax) is maintained over a time interval of approximately 60 s.

30. Method according to Claim 1, characterized in that the subsequent pulse (14") has a trailing edge (21) which follows the maximum current intensity (Imax), is provided with a downward gradient of U/ t = approx. 0.5 V/4 s and is reduced until there is no current and no voltage.

31. Method according to one of the preceding claims, characterized in that the aforementioned voltage and/or current values and/or voltage difference values and/or time and/or time difference values are used with deviations of ± 10%, preferably ± 5%.

## Revendications

1. Procédé de dépôt électrochimique (galvanique) d'un revêtement de surface sur un objet, de préférence sur un composant de machine, en particulier un rouleau de machine, à l'aide d'une grandeur électrique du processus galvanique qui provoque le dépôt de couche,
caractérisé
en ce que, pour l'obtention d'une topographie structurée souhaitée de surface, des formations de germes de la matière précipitation sur la surface à revêtir ont lieu au moyen d'au moins une impulsion initiale (14') de la grandeur électrique et en ce qu'ensuite une croissance des germes de la matière de précipitation est provoquée par incrustation d'un complément de matière de précipitation au moyen d'au moins une impulsion séquentielle (14"), l'impulsion séquentielle (14") faisant suite immédiatement à l'impulsion initiale (14') et la fin du flanc de départ (18) de l'impulsion initiale (14') forme une transition continue avec le début du flanc de départ (20) de l'impulsion séquentielle (14") et le flanc de départ (18) de l'impulsions initiale (14') a une autre pente que celle de l'impulsion de départ (20) de l'impulsion séquentielle (14").

2. Procédé selon la revendication 1,
caractérisé
en ce que la grandeur électrique est une tension électrique (U) et/ou un courant électrique qui est utilisé de manière que l'impulsion initiale (14') et/ou que l'impulsion séquentielle (14") aie une forme définie qui est produite par une fonction correspondante de tension et/ou de courant par rapport au temps (t).

3. Procédé selon la revendication 1,
caractérisé
en ce qu'une couche de fond de nickel (6) est déposée sur l'objet.

4. Procédé selon la revendication 3,
caractérisé
en ce que la couche de fond en nickel (6) a une épaisseur de 0,2 µm à 2 µm, de préférence < 1 µm.

5. Procédé selon la revendication 3,
caractérisé
en ce qu'une couche de sulfamate et de nickel (7) est déposée sur la couche de fond en nickel (6).

6. Procédé selon la revendication 5,
caractérisé
en ce que la couche de sulfamate et de nickel (7) est réalisée à une épaisseur de 25 µm à 40 µm, en particulier de 30 µm.

7. Procédé selon la revendication 5,
caractérisé
en ce qu'une couche de chrome (8), en particulier une couche de chrome ayant peu de criques, est déposée sur la couche de sulfamate et de nickel (7).

8. Procédé selon la revendication 7,
caractérisé
en ce que la couche de chrome (8) est réalisée à une épaisseur de 5 µm à 15 µm, en particulier de 10 µm.

9. Procédé selon la revendication 7,
caractérisé
en ce que la couche de chrome (8) est une couche de base qui est déposée par voie galvanique au moyen d'une impulsion électrique de base (13).

10. Procédé selon la revendication 9,
caractérisé
en ce qu'un revêtement structuré de surface (9) produit par l'impulsion initiale et l'impulsion séquentielle (14 ou 14' et 14") est déposé sur la couche de chrome (8).

11. Procédé selon la revendication 10,
caractérisé
en ce que le revêtement structuré de surface (9) est constitué d'une couche structurée de chrome (10),

12. Procédé selon la revendication 10,
caractérisé
en ce que le revêtement structuré de surface (9) est réalisé à une épaisseur maximale de 5 µm à 20 µm, de préférence de 7 µm à 10 m.

13. Procédé selon la revendication 10,
caractérisé
en ce qu'une couche finale (11) de chrome ayant des criques microscopiques est déposée sur le revêtement structuré de surface (9).

14. Procédé selon la revendication 10,
caractérisé
en ce qu'un électrolyte de chrome est utilisé pour le processus électrochimique de dépôt du revêtement structuré de surface (9).

15. Procédé selon la revendication 14,
caractérisé
en ce que l'électrolyte de chrome a une température d'environ 45°C.

16. Procédé selon la revendication 1,
caractérisé
en ce que l'objet est entraîné en rotation pendant le dépôt du revêtement structuré de surface (9).

17. Procédé selon la revendication 10,
caractérisé
en ce que des anodes de PbSn7 ou de titane platiné sont utilisées pour le dépôt du revêtement structuré de surface (9).

18. Procédé selon la revendication 1,
caractérisé
en ce que l'objet, en particulier le composant de machines à revêtir, forme la cathode pendant le dépôt revêtement structuré de surface (9).

19. Procédé selon la revendication 1,
caractérisé
en ce qu'une distance entre électrodes, qui est comprise entre l'anode et la cathode, de 10 cm à 40 cm, en particulier de 25 cm est maintenue lors du dépôt revêtement structuré de surface (9).

20. Procédé selon la revendication 1,
caractérisé
en ce qu'une impulsion de tension à peu près trapézoïdale est utilisée pour la création de la structure du revêtement de surface (9).

21. Procédé selon la revendication 1,
caractérisé
en ce que l'objet, en particulier le composant de machines, est immergé dans l'électrolyte, en particulier dans l'électrolyte de chrome, pour la formation de la couche de chrome (8) formant la couche de base et ce n'est qu'après écoulement d'un temps d'attente (t_{w}) sans tension ni courant que l'impulsion initiale (14') est déclenchée.

22. Procédé selon les revendications 1 et 9,
caractérisé
en ce qu'un intervalle de temps intermédiaire (t_{z}) sans tension ni courant s'écoule entre la fin de l'impulsion de base (13) et le début de l'impulsion initiale (14').

23. Procédé selon la revendication 9,
caractérisé
en ce que l'impulsion de base (13) a un flanc initial (15) ayant une pente de croissance de U/t = env. 0,25 V/5 s.

24. Procédé selon la revendication 23,
caractérisé
en ce qu'une amplitude constante d'environ 4 V fait suite au flanc initial (15) pendant un intervalle de temps d'environ 600 s.

25. Procédé selon la revendication 9,
caractérisé
en ce que l'impulsion de base (13) comprend un flanc de fin (17) qui fait suite à l'amplitude constante et qui a une pente de croissancee de U/t = env. 0,4 V/5 s.

26. Procédé selon la revendication 9,
caractérisé
en ce que l'intervalle de temps intermédiaire (t_{z}) fait suite au flanc de fin (17).

27. Procédé selon la revendication 1,
caractérisé
en ce que l'impulsion initiale (14') comporte un flanc de départ (18) ayant une pente ascendante de U/t = env. 0,3 V/5 s, cette pente ascendante étant conservée jusqu'à une amplitude (A) d'environ 5 V.

28. Procédé selon la revendication 1,
caractérisé
en ce que flanc de départ (20) de l'impulsion séquentielle (14") a une pente de croissance de U/t = env. 0,1 V/6 s, le courant croissant jusqu'à une intensité maximale (Iₘₐₓ) d'environ 950 A par rapport à une surface normalisée.

29. Procédé selon la revendication 28,
caractérisé
en ce que l'intensité maximale (Iₘₐₓ) est conservée pendant un intervalle de temps d'environ 60 s.

30. Procédé selon la revendication 1.
caractérisé
en ce que l'impulsion séquentielle (14") comporte un flanc arrière (21) qui fait suite à l'intensité maximale (Iₘₐₓ) et qui présente une pente de décroissance de U/t = env. 0,5 V/4 s, et qui décroît jusqu'à l'absence de courant et de tension.

31. Procédé selon l'une des revendications précédentes,
caractérisé
en ce que lesdites valeurs mentionnées de tension et/ou de courant et/ou les valeurs de différence de tension et/ou les valeurs de temps et/ou de différence de temps sont utilisées avec des écarts de ±10%, de préférence de ± 5%.
